# FASCICULE DE BREVET EUROPEEN

(11) **EP 3 285 123 B1**
(45) Date de publication et mention de la délivrance du brevet: **14.04.2021**
(21) Numéro de dépôt: 17183848.5
(22) Date de dépôt: 28.07.2017
(51) Int. Cl.: G04B 7/00, G04B 11/02, G04B 5/00

(54) **DISPOSITIF DE REMONTAGE D'UN MOUVEMENT HORLOGER**
VORRICHTUNG ZUM AUFZIEHEN EINES UHRWERKS
DEVICE FOR WINDING A CLOCK MOVEMENT

(30) Priorité: 15.08.2016 EP 16184191
(43) Date de publication de la demande: 21.02.2018
(73) Titulaire: ROLEX SA, 1211 Genève 26 (CH)
(72) Inventeur: DE ALMEIDA GRACA, Sergio, 2502 Bienne (CH); LINCK, Vannina, 74160 Saint-Julien-En-Genevois (FR)
(74) Mandataire: Moinas & Savoye SARL

(56) Documents cités:
- EP-A1- 2 757 423
- JP-A- 2003 214 526
- US-A- 3 844 108

## Description

L'invention concerne un composant d'un dispositif de remontage, notamment automatique, d'un mouvement horloger, ainsi qu'un dispositif de remontage, notamment automatique, un mouvement horloger et une pièce d'horlogerie en tant que tels, comprenant un tel composant. Elle porte aussi sur un procédé de fabrication d'un composant d'un dispositif de remontage, plus généralement d'un mouvement horloger.

Un dispositif de remontage automatique de l'état de la technique permet, par une chaine cinématique, de relier une masse oscillante à un barillet, de manière à permettre l'armage d'un ressort de barillet.

La figure 1 illustre plus particulièrement une partie d'un mobile d'une chaîne cinématique d'un dispositif de remontage automatique de l'état de la technique. Ce mobile comprend notamment deux cliquets 1, 2 coopérant avec une roue dentée 3 qui est solidaire d'un pignon 4. Dans un premier mode de remontage automatique, correspondant à un premier sens de rotation de la masse oscillante, la roue dentée 3 et le pignon 4 sont entraînés en rotation sous l'actionnement des cliquets 1, 2 qui sont tous deux pivotés sur une roue d'automate, non représentée sur la figure 1, elle-même actionnée en rotation selon un premier sens de rotation. Dans un deuxième mode de remontage automatique, correspondant à un deuxième sens de rotation de la masse oscillante, les cliquets 1 et 2 sont sans effet sur la roue dentée 3 et le pignon 4, et oscillent à haute vitesse relativement à la roue dentée 3, selon leur axe de pivotement respectif, sous la rotation de la roue d'automate selon un deuxième sens de rotation. Dans un troisième mode de remontage manuel, le pignon 4 et la roue dentée 3 sont actionnés en rotation sous l'effet d'une chaîne de remontage manuel. La rotation de la roue 3 dégage la denture de la roue 3 des cliquets 1 et 2 qui oscillent à haute vitesse, voire à très haute vitesse, selon leur axe de pivotement respectif.

Ces trois modes de remontage, bien connus des dispositifs d'automate de la demanderesse, sont notamment rendus possibles par la conformation asymétrique de la denture de la roue 3, ainsi que par la géométrie spécifique des cliquets 1, 2, en particulier des becs des cliquets 1, 2. Dans les trois modes, les becs des cliquets 1, 2 coopèrent avec les dents de la roue dentée 3 et il existe un couple de frottement entre les surfaces de frottement de ces composants, ce qui génère des phénomènes d'usure avec le vieillissement. Les deuxième et troisième modes de remontage sollicitent plus fortement les composants au niveau tribologique du fait des oscillations à haute vitesse, voire à très haute vitesse, des cliquets : en effet, on mesure des vitesses de frottement dans le cas d'un cliquet à au moins 5 kHz en remontage manuel, pouvant même dépasser 10 kHz. A titre indicatif, les fréquences d'oscillation des axes d'un oscillateur mécanique d'un mouvement horloger sont en général de l'ordre de 3 à 5 Hz, ce qui représente des contraintes très différentes de celles d'un dispositif de remontage. Les cliquets et la roue dentée sont en général étampés dans des aciers de type Ck60, Finemac ou 20AP. Avec ces réalisations de l'état de la technique, il apparaît une usure prononcée lors du vieillissement avancé du dispositif d'automate, comme cela est détaillé ci-dessous. Cette usure dégrade le rendement de l'automate et il en résulte un risque de perte de performance de remontage après vieillissement avancé.

Les figures 3a et 3b représentent en effet les surfaces de frottement d'un cliquet de l'état de la technique en acier Ck60 après vieillissement, respectivement en image à microscopie électronique à balayage (MEB) en contraste chimique et en image de microscopie optique. Il apparaît qu'une grande partie de la surface de la zone fonctionnelle, identifiable par des zones plus foncées sur ces figures, a changé avec le vieillissement. La figure 4 illustre les résultats d'analyse chimique de ces surfaces par microsonde EDX : les zones foncées correspondent à une présence de produits d'oxydation, qui s'avèrent être de l'oxyde de fer.

La formation prononcée d'oxyde sur les surfaces frottantes est typique du mécanisme de tribo-oxydation. De plus, les images optiques montrent plus précisément que l'oxyde sur les surfaces a une couleur brun à rouge, typique de l'hématite (Fe2O3), qui est un minéral dont la dureté est sensiblement de 1000-1100 HV, qui provient de déchets de mélanges d'oxydes qui se forment sur les deux surfaces en contact avant de s'incruster sur chaque surface. L'acier Ck60 initial a une dureté de l'ordre de 720 HV. Le minéral déposé avec le vieillissement a par conséquent un fort potentiel d'abrasion par rapport aux surfaces métalliques moins dures. Les déchets provoqués par la tribo-oxydation sont donc une des causes de la dégradation des performances observées lors du vieillissement du dispositif de remontage de l'état de la technique. La Demanderesse a donc identifié pour la première fois la présence d'un phénomène de corrosion apparaissant à l'interface entre les deux composants du dispositif de remontage, et plus précisément l'apparition d'un oxyde de fer, qui provoque une usure accélérée.

D'autre part, le vieillissement global d'un système de remontage est aussi lié à l'usure d'autres composants que ceux d'un dispositif de remontage tel que détaillé ci-dessus : la solution de l'état de la technique repose sur un dispositif de remontage qui accentue donc l'usure globale d'un système de remontage.

La présente invention a pour objet de proposer une solution améliorée pour un dispositif de remontage, notamment automatique, de mouvement horloger, qui ne comprend pas tout ou partie des inconvénients de l'état de la technique.

Ainsi, un objet général de l'invention est de proposer un dispositif de remontage de mouvement horloger qui comporte un comportement amélioré vis-à-vis du vieillissement avancé par rapport aux solutions de l'état de la technique. Pour cela, l'invention cherche à atteindre l'un des deux objets suivants :
- un premier objet consiste en un dispositif de remontage de mouvement horloger qui comporte un rendement sensiblement constant dans le temps ; ou, de manière plus ambitieuse,
- un second objet consiste en un dispositif de remontage de mouvement horloger qui comporte un rendement augmentant avec le temps pour réduire au mieux le vieillissement global d'un système de remontage.

Plus spécifiquement, l'invention cherche donc une solution de composants pour dispositif de remontage de mouvement horloger qui résiste mieux à la corrosion, même à des fréquences de frottement très élevée, notamment supérieure ou égale à 5 kHz.

A cet effet, l'invention repose sur un composant de dispositif de remontage, notamment automatique, de mouvement horloger, caractérisé en ce qu'il est en acier inoxydable austénitique et en ce qu'il comprend au moins une surface de frottement durcie par des atomes de renfort introduits dans l'acier inoxydable austénitique sur une profondeur prédéterminée.

Plus précisément, l'invention repose sur un dispositif de remontage, notamment automatique, de mouvement horloger, selon la revendication 1.

L'invention est plus précisément définie par les revendications.

Ces objets, caractéristiques et avantages de la présente invention seront exposés en détail dans la description suivante d'un mode de réalisation particulier fait à titre non-limitatif en relation avec les figures jointes parmi lesquelles :
La figure 1 représente une partie d'un mobile d'une chaîne cinématique d'un dispositif de remontage de l'état de la technique.
La figure 2 représente un cliquet d'un mobile d'une chaîne cinématique d'un dispositif de remontage selon un mode de réalisation de l'invention.
Les figures 3a et 3b représentent les surfaces de frottement d'un cliquet de l'état de la technique en acier Ck60 après vieillissement.
La figure 4 illustre les résultats d'analyse chimique des surfaces de frottement des figures 3a et 3b du cliquet de l'état de la technique par microsonde EDX.
Les figures 5a et 5b représentent les surfaces de frottement d'un cliquet après vieillissement selon un mode de réalisation de l'invention.
La figure 6 illustre les résultats d'analyse chimique de ces surfaces de frottement des figures 5a et 5b du cliquet selon le mode de réalisation de l'invention par microsonde EDX.
La figure 7 représente les résultats de tests comparatifs de cliquets de l'état de la technique et du mode de réalisation de l'invention.

Selon le mode de réalisation qui va être décrit, l'invention concerne un cliquet et une roue dentée d'un dispositif d'automate ou de remontage automatique d'un mouvement horloger. Selon ce mode de réalisation, le cliquet est prévu pour coopérer avec la denture de la roue dentée. Plus particulièrement, le cliquet est pivoté de façon à coopérer avec la denture de la roue dentée par le biais de becs notamment disposés à ses extrémités. Alternativement, le cliquet pourrait être prévu pour coopérer avec une denture et/ou une came du dispositif de remontage automatique, avec ou sans ressort de rappel. Plus généralement, cette invention pourrait être implémentée sur tout autre composant d'un dispositif de remontage subissant des frottements, notamment sur tout couple de composants métalliques comprenant une interface générant des frottements à haute fréquence. Elle pourrait par exemple être implémentée sur un cliquet de rochet d'un dispositif de remontage, qu'il s'agisse d'un dispositif de remontage manuel ou automatique.

La figure 2 illustre un cliquet 12 d'un dispositif de remontage selon un mode de réalisation de l'invention. Ce cliquet comprend deux becs 13, 14 au niveau de ses deux extrémités, qui coopèrent alternativement avec une roue dentée, telle que la roue dentée 3 de la figure 1, selon les trois modes de fonctionnement mis en œuvre pour le remontage, comme explicité précédemment. Sur chacun de ces becs 13, 14, il a été identifié respectivement une surface de frottement 15, 16 d'une zone fonctionnelle qui subit le couple de frottement avec la roue dentée.

Pour pallier ces phénomènes, le mode de réalisation propose de fabriquer le cliquet 12 à partir d'un acier inoxydable austénitique, par exemple un acier de type 316L, dont les surfaces de frottement 15, 16 subissent un traitement particulier consistant à diffuser des atomes de carbone ou d'azote sur une profondeur déterminée. Ce cliquet est prévu pour coopérer avec une roue dentée conventionnelle, par exemple en acier de type 20AP ou Finemac.

Le procédé de fabrication d'un tel cliquet selon le mode de réalisation comprend les étapes suivantes :
- étampage du cliquet dans une bande en acier inoxydable austénitique 316L ;
- traitement d'au moins une surface de frottement du cliquet consistant à diffuser des atomes de renfort de type carbone ou azote dans la maille cristalline de l'acier sur une profondeur prédéterminée, de préférence comprise entre 5 et 40 microns inclus. Ce traitement peut consister à soumettre la pièce à un gaz (méthane ou propane pour la carburation, ammoniac ou diazote pour la nitruration et un mélange des deux pour la nitro-carburation), à une température inférieure à 500°C, pour éviter la formation de carbures de chrome ou de nitrures de chrome. A titre d'exemple, ce traitement peut consister en une Kolstérisation®, ou un traitement thermochimique comme une cémentation, une nitruration, une nitro-carburation, une implantation ionique, un traitement thermique de diffusion, etc. Ce traitement est choisi de sorte à obtenir un durcissement des surfaces traitées jusqu'à une dureté supérieure ou égale à 1000 HV. Un tel traitement n'est pas détaillé puisqu'il s'agit d'utiliser une technique connue de l'état de la technique.

Avantageusement, le procédé comprend une étape de polissage entre les deux étapes précédentes. Il comprend aussi avantageusement une étape de polissage final après l'étape de traitement, dont la fonction est d'aplatir les surfaces de frottement, par exemple sur 2-3 µm, pour rendre les surfaces traitées parfaitement lisses.

Les figures 5a et 5b illustrent les surfaces de frottement constatées après le même protocole de vieillissement du cliquet selon le mode de réalisation que celui de l'état de la technique illustré sur les figures 3a et 3b. Il apparait clairement que les surfaces de frottement du cliquet selon le mode de réalisation de l'invention ne comportent presque plus de zones foncées, au contraire du constat décrit en référence avec les figures 3a et 3b. De plus, l'analyse chimique, dont les résultats sont illustrés par la figure 6, montre que les quelques taches foncées sont dues à de l'oxyde de fer et/ou de chrome, notamment de la chromite (FeCr₂O₄), qui est responsable de la résistance à l'oxydation supérieure du cliquet selon le mode de réalisation lors du frottement. En remarque, l'oxyde de fer constaté sur le cliquet est principalement formé sur la roue dentée puis transféré sur la surface du cliquet.

La figure 7 illustre aussi l'effet obtenu avec le dispositif de remontage selon le mode de réalisation. Cette figure représente les couples mesurés sur un dispositif de remontage de l'état de la technique, entre un cliquet en acier Ck60 associé à une roue dentée en acier 20AP, par les bâtons 21, 31, 41, 51, 61, 71 dans un état neuf pour respectivement plusieurs vitesses au rochet et par les bâtons 23, 33, 43, 53, 63, 73 dans un état vieilli pour respectivement les différentes vitesses au rochet, comparés aux couples mesurés sur le dispositif de remontage selon le mode de réalisation de l'invention, par les bâtons 22, 32, 42, 52, 62, 72 dans un état neuf pour respectivement les différentes vitesses au rochet et par les bâtons 24, 34, 44, 54, 64, 74 dans un état vieilli pour respectivement les différentes vitesses au rochet. Le vieillissement a été obtenu en remontant manuellement la montre par la tige, ce qui correspond au troisième mode de fonctionnement du dispositif, provoquant ainsi la rotation de la roue dentée et son frottement contre le cliquet qui oscille selon son axe de pivotement. En remarque, il s'agit ici des conditions d'usure les plus sévères pour les cliquets car ils sont toujours en configuration décliquée et oscillent, notamment frottent, à haute vitesse contre la roue dentée.

La figure 7 montre qu'avant vieillissement, le couple mesuré pour les composants selon le mode de réalisation de l'invention est très légèrement inférieur à celui mesuré pour les composants de l'état de la technique. Après vieillissement, l'écart entre les deux mesures devient très significatif. Les composants selon le mode de réalisation de l'invention présentent une réduction du couple alors que les composants de l'état de la technique présentent une augmentation radicale du couple mesuré, ce qui illustre leur diminution significative de rendement avec le temps.

Ainsi, contre tous les préjugés, la solution mise en oeuvre par le mode de réalisation de l'invention permet même de réduire les couples de frottement avec le temps, ce qui permet au dispositif de remontage d'améliorer sa performance en vieillissant. Cet effet est très intéressant puisqu'il permet par exemple de compenser le vieillissement du système de remontage lié à l'usure d'autres composants. Un autre avantage de l'invention provient du fait que le dispositif de remontage de mouvement horloger est moins sensible au magnétisme du fait des matériaux utilisés.

Le mode de réalisation a été décrit à partir d'un cliquet en acier inoxydable austénitique traité, associé à une roue standard. En variante, la roue peut être de même en acier inoxydable austénitique, et ses dents, au moins leurs surfaces de frottement, peuvent être durcies par un traitement tel que décrit précédemment. D'autre part, l'acier inoxydable austénitique choisi dans le mode de réalisation est de type 316L, mais tout autre acier inoxydable austénitique pourrait être utilisé, comme du 304L ou du 904L.

Naturellement, l'invention ne se limite pas au dispositif de remontage décrit et pourrait en variante être implémentée sur tout autre composant métallique d'un dispositif de remontage se présentant sous toute autre architecture, plus précisément sur au moins un de ses composants subissant une usure par frottement.

L'invention porte aussi sur un mouvement horloger qui comprend un dispositif de remontage, notamment automatique, tel que décrit précédemment. Elle porte aussi sur une pièce d'horlogerie, comme une montre bracelet, qui comprend un tel mouvement horloger

L'invention porte aussi sur un procédé de fabrication selon la revendication 8.

Un autre mode de réalisation qui ne fait pas partie de l'invention concerne tout composant métallique d'un mouvement horloger soumis à des frottements importants contre un autre composant métallique, par exemple un levier, notamment un bec de levier qui est prévu pour coopérer avec une came, notamment dans le cadre d'un mécanisme rétrograde. Encore un autre mode de réalisation qui ne fait pas partie de l'invention concerne des mailles d'un bracelet en acier, qui subissent aussi de nombreux frottements au contact de leurs axes de rotation.

## Revendications

1. Dispositif de remontage, notamment automatique, de mouvement horloger, comprenant deux composants métalliques coopérant par une interface subissant un frottement, **caractérisé en ce qu'**au moins l'un desdits composants est en acier inoxydable austénitique, comprenant au moins une surface de frottement durcie par des atomes de type carbone ou azote introduits dans l'acier inoxydable austénitique sur une profondeur prédéterminée.

2. Dispositif de remontage selon la revendication précédente, **caractérisé en ce que** la profondeur prédéterminée est comprise entre 5 et 40 µm inclus.

3. Dispositif de remontage selon l'une des revendications précédentes, **caractérisé en ce que** la au moins une surface de frottement durcie présente une dureté supérieure ou égale à 1000 HV.

4. Dispositif de remontage selon l'une des revendications précédentes, **caractérisé en ce que** l'acier inoxydable austénitique est du type 316L, 304L ou 904L.

5. Dispositif de remontage selon l'une des revendications précédentes, **caractérisé en ce que** le au moins un composant est un cliquet ou une roue dentée.

6. Mouvement horloger, **caractérisé en ce qu'**il comprend un dispositif de remontage selon l'une des revendications 1 à 5.

7. Pièce d'horlogerie, **caractérisée en ce qu'**elle comprend un mouvement horloger selon la revendication précédente.

8. Procédé de fabrication d'un dispositif de remontage de mouvement horloger selon l'une des revendications 1 à 5, **caractérisé en ce qu'**il comprend la fabrication d'au moins un composant métallique par les étapes suivantes :
- formation du composant dans une bande en acier inoxydable austénitique ;
- traitement d'au moins une surface de frottement du composant obtenu consistant à intégrer des atomes de renfort de type carbone ou azote sur une profondeur prédéterminée.

9. Procédé de fabrication d'un dispositif de remontage selon la revendication précédente, **caractérisé en ce que** l'étape de traitement consiste à soumettre la pièce à un gaz, notamment du méthane ou du propane pour une carburation, de l'ammoniac ou du diazote pour une nitruration ou un mélange des deux pour la nitro-carburation, à une température inférieure à 500°C, pour éviter la formation de carbures de chrome ou de nitrures de chrome, ou à un traitement thermochimique comme une cémentation, ou une nitruration, ou une nitro-carburation, ou une implantation ionique, ou un traitement thermique de diffusion.

10. Procédé de fabrication d'un dispositif de remontage selon la revendication 8 ou 9, **caractérisé en ce qu'**il comprend une étape de polissage entre les étapes de formation et de traitement et/ou une étape de polissage de la au moins une surface de frottement traitée après l'étape de traitement.

## Patentansprüche

1. Vorrichtung zum, insbesondere automatischen, Aufziehen eines Uhrwerks, umfassend zwei Metallbauteile, die durch eine Schnittstelle zusammenwirken, die eine Reibung erfährt, **dadurch gekennzeichnet, dass** wenigstens das eine der Bauteile aus austenitischem rostfreiem Stahl ist, umfassend wenigstens eine Reibungsfläche, die durch Kohlenstoff- oder Stickstoffatome gehärtet ist, die über eine vorbestimmte Tiefe in den austenitischen rostfreien Stahl eingebracht sind.

2. Vorrichtung zum Aufziehen nach dem vorhergehenden Anspruch, **dadurch gekennzeichnet, dass** die vorbestimmte Tiefe zwischen einschließlich 5 und 40 µm beträgt.

3. Vorrichtung zum Aufziehen nach einem der vorhergehenden Ansprüche, **dadurch gekennzeichnet, dass** die wenigstens eine gehärtete Reibungsfläche eine Härte größer als oder gleich 1000 HV aufweist.

4. Vorrichtung zum Aufziehen nach einem der vorhergehenden Ansprüche, **dadurch gekennzeichnet, dass** der austenitische rostfreie Stahl vom Typ 316L, 304L oder 904L ist.

5. Vorrichtung zum Aufziehen nach einem der vorhergehenden Ansprüche, **dadurch gekennzeichnet, dass** das wenigstens eine Bauteil eine Klinke oder ein Zahnrad ist.

6. Uhrwerk, **dadurch gekennzeichnet, dass** es eine Vorrichtung zum Aufziehen nach einem der Ansprüche 1 bis 5 umfasst.

7. Uhr, **dadurch gekennzeichnet, dass** sie ein Uhrwerk nach dem vorhergehenden Anspruch umfasst.

8. Verfahren zur Herstellung einer Vorrichtung zum Aufziehen eines Uhrwerks nach einem der Ansprüche 1 bis 5, **dadurch gekennzeichnet, dass** es das Herstellen wenigstens eines Metallbauteils durch die folgenden Schritte umfasst:
- Bilden des Bauteils aus einem Band aus rostfreiem austenitischen Stahl;
- Behandeln wenigstens einer Reibungsfläche des erhaltenen Bauteils durch Integration von Kohlenstoff- oder Stickstoff-Verstärkungsatomen über eine vorbestimmte Tiefe.

9. Verfahren zur Herstellung einer Vorrichtung zum Aufziehen nach dem vorhergehenden Anspruch, **dadurch gekennzeichnet, dass** der Schritt des Behandelns darin besteht, das Teil einem Gas auszusetzen, insbesondere Methan oder Propan für eine Karburierung, Ammoniak oder Distickstoff für eine Nitrierung oder einem Gemisch der beiden für eine Nitrokarburierung, bei einer Temperatur unter 500 °C, um die Bildung von Chromcarbiden oder Chromnitriden zu vermeiden, oder einer thermochemischen Behandlung wie einer Zementation oder einer Nitrierung oder einer Nitrokarburierung oder einer Ionenimplantation oder einer Diffusionswärmebehandlung.

10. Verfahren zur Herstellung einer Vorrichtung zum Aufziehen nach Anspruch 8 oder 9, **dadurch gekennzeichnet, dass** es einen Schritt des Polierens zwischen den Schritten des Bildens und des Behandelns und/oder einen Schritt des Polierens der wenigstens einen behandelten Reibungsfläche nach dem Schritt des Behandelns umfasst.

## Claims

1. A winding device, in particular an automatic winding device, of a timepiece movement, comprising two metal components that cooperate through an interface that is subjected to friction, **characterized in that** at least one of said components is in austenitic stainless steel, comprising at least one friction surface hardened by carbon or nitrogen type atoms introduced into the austenitic stainless steel over a predetermined depth.

2. The winding device as claimed in the preceding claim, **characterized in that** the predetermined depth is between 5 and 40 µm inclusive.

3. The winding device as claimed in either of the preceding claims, **characterized in that** the at least one hardened fiction surface has a hardness greater than or equal to 1000 HV.

4. The winding device as claimed in one of the preceding claims, **characterized in that** the austenitic stainless steel is of 316L, 304L or 904L type.

5. The winding device as claimed in one of the preceding claims, **characterized in that** the at least one component is a click or a toothed wheel.

6. A timepiece movement, **characterized in that** it comprises a winding device as claimed in one of claims 1 to 5.

7. A timepiece, **characterized in that** it comprises a timepiece movement as claimed in the preceding claim.

8. A process for manufacturing a timepiece movement winding device as claimed in one of claims 1 to 5, **characterized in that** it comprises the manufacture of at least one metal component via the following steps:
- forming the component into an austenitic stainless steel strip;
- treating at least one friction surface of the component obtained, consisting in integrating reinforcing atoms of carbon or nitrogen type over a predetermined depth.

9. The process for manufacturing a winding device as claimed in the preceding claim, **characterized in that** the treatment step consists in subjecting the timepiece to a gas, in particular methane or propane for a carburization, ammonia or molecular nitrogen for a nitridation or a mixture of the two for nitrocarburization, at a temperature below 500°C, in order to prevent the formation of chromium carbides or chromium nitrides, or to a thermochemical treatment such as a case hardening, or a nitridation, or a nitrocarburization, or an ion implantation, or a diffusion heat treatment.

10. The process for manufacturing a winding device as claimed in claim 8 or 9, **characterized in that** it comprises a polishing step between the forming and treating steps and/or a step of polishing the at least one treated friction surface after the treatment step.
